# EUROPÄISCHE PATENTSCHRIFT

(11) **EP 0 439 501 B1**
(45) Veröffentlichungstag und Bekanntmachung des Hinweises auf die Patenterteilung: **26.01.1994**
(21) Anmeldenummer: 89911814.5
(22) Anmeldetag: 18.10.1989
(51) Int. Cl.: B25B 15/00

(54) **SCHRAUBENZIEHERBLATT ODER SCHRAUBENZIEHEREINSATZ**
SCREW-DRIVER BLADE OR SCREW-DRIVER BIT
LAME DE TOUNEVIS OU EMBOUT DE TOURNEVIS

(30) Priorität: 20.10.1988 DE 8813187 U
(43) Veröffentlichungstag der Anmeldung: 07.08.1991
(73) Patentinhaber: Felo Holland-Letz GmbH & Co. KG, D-35279 Neustadt (DE)
(72) Erfinder: HOLLAND-LETZ, Horst, D-3577 Neustadt (DE)
(74) Vertreter: Cohausz & Florack Patentanwälte
(86) Internationale Anmeldenummer: EP8901241
(87) Internationale Veröffentlichungsnummer: WO9004498

(56) Entgegenhaltungen:
- GB-A- 2 063 743
- US-A- 3 133 568
- US-A- 3 211 199

## Beschreibung

Die Erfindung bezieht sich auf eine Schraubendreherklinge oder einen Schraubendrehereinsatz mit verschleißfester Arbeitsspitze.

Um die Verschleißfestigkeit der Arbeitsspitze bei Schraubendrehern zu verbessern, werden die Klingen oder Einsätze einschließlich Spitze aus legierten Stählen hergestellt, deren Härtewerte zwischen 62 bis 65 HRC liegen. Dabei wird in Kauf genommen, daß die Klinge bzw. der Einsatz eine relativ hohe Sprödigkeit hat. In der Praxis hat sich gezeigt, daß solche Klingen bzw. Einsätze bruchgefährdet sind. Zu Brüchen kommt es, wenn die Belastung plötzlich ansteigt, wie es beispielsweise der Fall ist, wenn beim Einschrauben einer Schraube der Schraubenkopf in der Endphase des Schraubvorgangs aufsetzt. Deshalb ist es bei maschinellen Schraubwerkzeugen zur Verminderung der Bruchgefahr notwendig, eine Drehmomentbegrenzung vorzusehen.

Die Schraubendreherklingen oder Schraubendrehereinsätze aus gehärtetem Stahl haben aber nicht nur den Nachteil, daß sie bruchgefährdet sind, sondern daß auch ihre Verschleißfestigkeit nicht den gewünschten Ansprüchen genügt. In Abhängigkeit von dem mit der Zeit zunehmenden Verschleißgrad der Arbeitsspitze nimmt die Beschädigungsgefahr der Schraube und die Schwierigkeit zu, daß ohne allzu große Auswurfkräfte das erforderliche Drehmoment an der Schraube wirksam werden kann.

Um diese Schwierigkeiten zu überwinden, hat man bereits versucht (US-A-3,211,199), die Arbeitsspitze der Klinge durch mechanische Behandlung aufzurauhen und einer Wärmebehandlung zur Erhöhung der Verschleißfestigkeit zu unterwerfen. Dadurch soll es möglich sein, die Rockwellhärte um 1,5 Punkte zu erhöhen. Diese geringe Erhöhung der Verschleißfestigkeit befriedigt aber bei weitem nicht. Insbesondere ist nachteilig, daß die Verschleißfestigkeit nach wie vor von der Härte des Basismaterials abhängt.

Der Erfindung liegt die Aufgabe zugrunde, eine Schraubendreherklinge bzw. einen Schraubendrehereinsatz zu schaffen, der weniger bruchgefährdet ist, gleichwohl aber eine Arbeitsspitze mit erhöhter Verschleißfestigkeit und hoher Maßgenauigkeit aufweist.

Diese Aufgabe wird erfindungsgemäß bei einer Schraubendreherklinge oder einem Schraubendrehereinsatz der eingangs genannten Art dadurch gelöst, daß die Klinge bzw. der Einsatz aus einem zähen Stahl mit einem Härtewert von 45 bis 60 HRC besteht und die Arbeitsspitze eine TiN- oder TiC-Beschichtung von 1,5 bis 5,0 µm Dicke aufweist. Vorzugsweise sollte der Härtewert 50 bis 58 HRC und die Dicke der Beschichtung 2,0 bis 3,5 µm betragen.

Bei dem erfindungsgemäßen Schraubendreher ist nur die Oberfläche der Arbeitsspitze, an der ein Verschleiß auftreten kann, durch die Härteschicht verschleißfest gemacht. Deshalb läßt sich für das Material der Klinge bzw. des Einsatzes ein zäher Stahl auswählen, der aufgrund seiner Zähigkeit auch bei plötzlich auftretenden Lastspitzen nicht bricht. Da die TiN- bzw. TiC-Beschichtung nur wenige µm dick zu sein braucht, wird durch die Beschichtung die Maßhaltigkeit der ohne Beschichtung hergestellten Spitze nicht beeinträchtigt.

Besonders vorteilhaft ist, wenn die Beschichtung auf einer rauhen Oberfläche aufgebracht ist. Eine solche rauhe Oberfläche läßt sich beispielsweise durch Sandstrahlen herstellen. Da die Schichtdicke nur wenige µm dick ist, erhält man auch an der Oberfläche der Beschichtung eine entsprechende Rauhigkeit. Die rauhe Oberfläche hat den Vorteil, daß sich die Spitzen und Kanten der rauhen Oberfläche bei wirksamer Schraubkraft in die Flächen der Schraubenschlitze eindrücken, so daß aufgrund der verbesserten Reibung die nicht erwünschten axial wirkenden Auswurfskräfte vermindert werden, ohne daß aufgrund dieser Rauhigkeit die Schraube kerbrißgefährdet wird.

Im folgenden wird die Erfindung anhand einer drei Ausführungsbeispiele darstellenden Zeichnung näher erläutert. Im einzelnen zeigen:
- Fig. 1: einen Handschraubendreher für Kreuzschlitzschrauben in Seitenansicht,
- Fig. 2: einen Schraubendrehereinsatz für Schlitzschrauben in Seitenansicht und
- Fig. 3: einen Schraubendrehereinsatz für Kreuzschlitzschrauben in Seitenansicht.

Der in Figur 1 dargestellte Schraubendreher besteht aus einem Schraubendrehergriff 1 und einer darin eingegossenen Klinge 2, deren Arbeitsspitze 3 für Kreuzschlitzschrauben ausgebildet ist.

Die Schraubendrehereinsätze gemäß Figur 2 und 3 sind für maschinelle Schraubwerkzeuge bestimmt. Sie weisen einen Sechskant 4,5 auf, mit dem sie formschlüssig in ein maschinelles Werkzeug, aber auch in Werkzeugsgriffe einsteckbar sind, und damit einstückig verbundene Klingen 6,7 auf, deren Arbeitsspitze 8,9 für Schlitzschrauben bzw. Kreuzschlitzschrauben ausgebildet sind.

Die Klinge 2 des Schraubendrehers gemäß Figur 1 und der gesamte Schraubendrehereinsatz gemäß den Figuren 2,3 bestehen aus zähem Stahl mit einem Härtewert von insbesondere 50 bis 58 HRC. Die Arbeitsspitzen 3,8,9 tragen eine Beschichtung im Bereich 10,11,12 aus TiN bzw. TiC in einer Dicke von insbesondere 2,0 bis 3,5 µm. Durch Sandstrahlen der Arbeitsspitze 3,8,9 vor der Beschichtung hat die Spitze eine rauhe Oberfläche.

## Patentansprüche

1. Schraubendreherklinge oder Schraubendrehereinsatz mit verschleißfester Arbeitsspitze (3,8,9),
**dadurch gekennzeichnet,** daß die Klinge (2) oder der Einsatz (4,5,6,7) aus einem zähen Stahl mit einem Härtewert von 45 bis 60 HRC besteht und die Arbeitsspitze eine TiN- oder TiC-Beschichtung von 1,5 bis 5,0 µm Dicke aufweist.

2. Schraubendreherklinge oder Schraubendrehereinsatz gemäß Anspruch 1,
**dadurch gekennzeichnet,** daß der Härtewert 50 bis 58 HRC beträgt.

3. Schraubendreherklinge oder Schraubendrehereinsatz nach Anspruch 1 oder 2,
**dadurch gekennzeichnet,** daß die Dicke der Beschichtung 2,0 bis 3,5 µm beträgt.

4. Schraubendreherklinge oder Schraubendrehereinsatz nach einem der Ansprüche 1 bis 3,
**dadurch gekennzeichnet,** daß die Beschichtung auf einer rauhen Oberfläche aufgebracht ist.

## Claims

1. Shaft of a screwdriver or screwdriver-bit having a wear-resistant working-tip (3,8,9)
**characterized** in, that the shaft (2) or bit (4,5,6,7) consists of a tough steel having a measure of hardness of 45 to 60 HRC and the working-tip has a TiN- or TiC-coating of a thickness of 1,5 to 5,0 µm.

2. Shaft of a screwdriver or screwdriver-bit according to claim 1,
**characterized** in, that the measure of hardness is 50 to 58 HRC.

3. Shaft of a screwdriver or screwdriver-bit according to claim 1 or 2,
**characterized** in, that the thickness of the coating is 2,0 to 3,5 µm.

4. Shaft of a screwdriver or screwdriver-bit according to claim 1 to 3,
**characterized** in, that the coating is deposited on a rough surface.

## Revendications

1. Lame de tournevis ou insert de tournevis avec pointe de travail résistante à l'usure (3, 8, 9),
caractérisé en ce que la lame (2) ou l'insert (4, 5, 6, 7) est fabriqué d'un acier dur avec une valeur de dureté de 45 jusqu'à 60 HRC et en ce que la pointe de travail comporte une couche de TIN ou TIC d'un épaisseur de 1,5 à 5,0 µm.

2. Lame de tournevis ou insert de tournevis selon revendication 1,
caractérisé en ce que la valeur de dureté est de 50 à 58 HRC.

3. Lame de tournevis ou insert de tournevis selon revendication 1 ou 2,
caractérisé en ce que l'épaisseur de la couche est de 2,0 à 3,5 µm.

4. Lame de tournevis ou insert de tournevis selon une des revendications 1 à 3,
caractérisé en ce que la couche est appliquée sur une surface rugueuse.
